# EUROPÄISCHE PATENTSCHRIFT

(11) **EP 0 623 466 B1**
(45) Veröffentlichungstag und Bekanntmachung des Hinweises auf die Patenterteilung: **28.01.1998**
(21) Anmeldenummer: 94105693.9
(22) Anmeldetag: 13.04.1994
(51) Int. Cl.: B41F 27/10, B41N 1/20

(54) **Druckwalze mit einer Hülse aus thermisch gewickelten faserverstärkten Thermoplasten und einer plasmagespritzten Kupfer- oder Kupferlegierungsbeschichtung**
Printing roller with a sleeve of hot, wound fibre-reinforced, thermoplastic material and a plasma-sprayed copper, or copper alloy coating
Cylindre d'impression avec un manchon en matière thermoplastique armée de fibres enroulées à chaud et avec un revêtement de cuivre- ou alliage cuivreux deposés par jet de plasma

(30) Priorität: 19.04.1993 DE 9305806 U
(43) Veröffentlichungstag der Anmeldung: 09.11.1994
(73) Patentinhaber: HOECHST AKTIENGESELLSCHAFT, 65929 Frankfurt am Main (DE)
(72) Erfinder: Kühn, Heinrich, D-65611 Brechen (DE); Herberg, Frank, Dr., D-65929 Frankfurt (DE); Jaculi, Dieter, Dr., D-61348 Bad Homburg (DE)

(56) Entgegenhaltungen:
- EP-A- 0 038 385
- EP-A- 0 278 017
- US-A- 4 503 769

## Beschreibung

Die Erfindung betrifft eine Druckwalze mit einem Kernzylinder und einer abnehmbaren Hülse.

Für das Tiefdruckverfahren werden üblicherweise massive Stahlwalzen galvanisch mit einer Kupferschicht, die eine Schichtdicke im Bereich von 0,2 bis 3,0 mm besitzt, überzogen. In diese Kupferschicht läßt sich die für das Tiefdruckverfahren notwendige Gravur entweder chemisch, mechanisch oder mit Hilfe der Lasertechnik einbringen.

Im Bereich des Flexodruckes hat sich die Hülsentechnik bewährt, bei der mit abziehbaren Hülsen aus Nickel oder duroplastischen Faserverbundwerkstoffen, die zusätzlich noch mit Gummi beschichtet werden, gearbeitet wird. Die Hülsen werden auf den Walzenkern aus Metall pneumatisch aufgezogen und können nach Gebrauch leicht wieder entfernt werden. Für das Tiefdruckverfahren ist diese Technik bislang aber noch nicht gangbar, weil geeignete Hülsen mit einer mechanisch bearbeitbaren Kupferschicht bisher noch nicht bereitgestellt werden konnten.

US-A-4,503,769 beschreibt das Aufbringen einer flammgespritzten Zinkschicht direkt auf einen Kunststoffhohlzylinder und das anschließende Auftragen einer Kupferschicht. Die Zinkschicht dient der Verzahnung mit der Oberfläche des Kunststoffhohlzylinders und der Begrenzung der Temperatureinwirkung auf den Kunststoffkörper.

Aufgabe der vorliegenden Erfindung war es eine Druckwalze für das Tiefdruckverfahren bereitzustellen, welche es erlaubt, ohne großen technischen Aufwand nach der Hülsentechnik einen Wechsel des Funktionsprofils vorzunehmen. Dabei soll nicht die komplette Walze ausgetauscht werden, sondern nur eine Hülse, um damit geringere Maschinenstandzeiten zu erreichen in Kombination mit geringerem Aufwand für die Lagerhaltung und den Transport von Stahlwalzen und einer höheren Flexibilität im Betrieb.

Die vorliegende Erfindung löst diese Aufgabe durch eine Druckwalze der eingangs genannten Gattung, bei der die Hülse einen rohrförmigen Grundkörper aus einem thermoplastischen faserverstärkten Kunststoffmaterial umfasst und bei dem der Grundkörper auf seiner äußeren Oberfläche mit einer durch Plasmaspritzen erzeugten Schicht aus Kupfer oder einer Kupferlegierung überzogen ist.

Vorzugsweise ist die Kunststoffmatrix des thermoplastischen faserverstärkten Kunststoffmaterials durch Hitzeeinwirkung aufgeschmolzen, so daß die einzelnen Lagen unter Erhalt der Faser-Matrixverteilung des thermoplastischen faserverstärkten Kunststoffmaterials im Grundkörper unter gleichzeitiger Bildung einer homogenen matrixreichen Oberfläche miteinander verschweißt sind.

Das thermoplastische faserverstärkte Material enthält Kohlenstoff-, Glas-, Aramid-, Metall-, Keramik-, Bor- oder auch andere Fasern als Endlos- oder Langfasern. Eine beliebige Kombination verschiedener Fasermaterialien innerhalb des Grundkörpers ist ebenfalls möglich.

Das Matrixsystem besteht erfindungsgemäß aus thermoplastischen Kunststoffen, wie beispielsweise Polypropylen (PP), Polyamiden (PA) wie Polyhexamethylenadipinsäureamid oder Poly-ε-caprolactam, Hochdruck- oder Niederdruckpolyethylen (PE), Polyphenylensulfid (PPS), Polycarbonat (PC), Polyoxymethylen (POM), Polyetheretherketonen (PEK) oder aus thermoplastischen Polyestern, wie z.B. Polyethylenterephthalat (PET) oder Polybutylenterephthalat (PBT).

Das thermoplastische faserverstärkte Material liegt in Form von imprägnierten Bändern oder Geweben vor. Der Faseranteil beträgt 30 bis 80 Gew.-%, vorzugsweise 50 bis 75 Gew.-%. Die Herstellung dieser Bänder (Tapes) erfolgt z.B. durch Schmelze-, Pulver- oder Suspensionsimprägnierung im Pultrusionsverfahren.

Zur Herstellung von Grundkörpern der erfindungsgemäßen Art, werden auf einen Träger, welcher z.B. aus Metall bestehen kann, mehrere Lagen eines thermoplastischen faserverstärkten Materials aufgebracht und online konsolidiert. Hierzu wird der Träger in Rotation versetzt und mit dem thermoplastischen faserverstärkten Material, welches in Form von einem oder mehreren Bändern oder Geweben vorliegt, umwickelt. Der Wickelwinkel läßt sich variabel in einem Bereich von 0° bis ± 90° einstellen.

Die Kunststoffmatrix des Faserverbundbandes ist durch Hitzeeinwirkung, beispielsweise mit Hilfe eines Gasbrenners, in einen schmelzflüssigen Zustand versetzt.

In einer besonderen Ausführungsvariante der Erfindung kann sowohl vor Aufbringen als auch nach dem Aufbringen des oben beschriebenen faserverstärkten thermoplastischen Materials auf den Träger ein weiteres ebenfalls faserverstärktes thermoplastisches Material mit einem hohen Matrixanteil aufgebracht werden. Der Faseranteil dieses zweiten Materials ist wesentlich geringer als der des ersten Materials und beträgt vorzugsweise 1 bis 30 Gew.-%, besonders bevorzugt 5 bis 15 Gew.-%.

Erfindungsgemäß wird auf diese Weise eine sehr homogene matrixreiche Oberfläche erzielt. Eine nachträgliche mechanische Bearbeitung des Grundkörpers wird auf diese Weise erheblich erleichtert, da aufgrund der matrixreichen Oberfläche bei einem nachträglichen mechanischen Bearbeiten des Grundkörpers, insbesondere durch Drehen oder Schleifen, nicht die Gefahr besteht, daß oberflächennahe Faserlagen durchtrennt werden, was zu einer Schwächung und einem Verzug des Grundkörpers führen würde.

In einer weiteren Ausführungsform der Erfindung ist anstelle eines zweiten faserarmen thermoplastischen Materials ein thermoplastisches Folienband auf das erste Material aufgebracht, das ebenfalls unter Hitzeeinwirkung mit dem faserreichen Material verschweißt ist. Erfindungsgemäß wird so eine sehr homogene, glatte, matrixreiche Oberfläche erzielt. Die Oberfläche wird bevorzugt mit einer Vorrichtung geglättet, die Antihafteigenschaften besitzt.

Der vorstehend beschriebene Grundkörper besitzt vorteilhafterweise eine besonders hohe Präzision in bezug auf seine geometrischen Abmessungen. So kann beispielsweise ein 1 Meter langer Formkörper mit einem Durchmesser von 100 mm und einer Wandstärke von ≤ 3 mm mit einer Wandstärkentoleranz von ± 0,3 mm, vorzugsweise ± 0,2 mm, gefertigt werden.

Auf der matrixreichen äußeren Oberfläche des Grundkörpers ist die plasmagespritzte Kupferschicht direkt aufgebracht. Die Oberfläche wird dazu zunächst einem Aufrauhprozeß unterzogen, ohne daß deren Oberflächengeometrie stark verändert wird. Vorzugsweise wird die Oberfläche zur Vorbereitung auf die Auftragung der Kupferschicht mit einem Sandstrahlverfahren behandelt. Hierzu kann eine Aufrauhung der Oberfläche mit Sandstrahlgeräten vorgesehen sein, wobei als Strahlmittel vorzugsweise mineralisches Strahlgut wie feinkörniges Aluminiumoxid, Zirkonkorund u.a. in Frage kommen. Bevorzugte Strahlbedingungen sind dabei ein Strahldruck im Bereich von 1 bis 3 bar, eine Korngröße im Bereich von 20 bis 200 µm, ein Abstand der Düse zu der zu behandelnden Oberfläche im Bereich von 90 bis 120 mm und eine Bewegung der Düse über die behandelte Oberfläche hinweg mit einer Geschwindigkeit im Bereich von 0,5 bis 1 m/sec. Die Mikrooberflächenrauheit Rₐ des auf diese Weise behandelten Grundkörpers liegt im Bereich von 6 bis 10 µm, gemessen nach DIN 4768. Die Makrostruktur bleibt unverändert, es sind keine Faserausbrüche in die Oberfläche vorhanden.

Zweckmäßigerweise folgt dem Aufrauhprozeß ein Reinigungsprozeß durch Druckluft oder in einem wäßrigen Reinigungsbad` gegebenenfalls mit Unterstützung durch Ultraschall. Durch den Reinigungsprozess wird im Rahmen der Erfindung sichergestellt, daß eventuell noch vorhandene Verunreingungen an der Oberfläche wirksam entfernt werden.

Das Auftragen von Kupfer und Kupferlegierungen erfolgt erfindungsgemäß durch thermisches Spritzen von pulverförmigem Werkstoff mit einem Teilchendurchmesser D₅₀ von ≤ 20 µm. Erfindungsgemäß kommen vorzugsweise das Plasmaspritzen und das Hochgeschwindigkeitsflammspritzen zum Einsatz. Die Beschaffenheit des Kupferpulvers wird auf die unterschiedlichen thermischen Spritzverfahren abgestimmt. Das Kupferpulver hat vorzugsweise eine Korngröße D₅₀ im Bereich von 8 bis 12 µm, die nach der Analysenmethode Laserbeugung Cilas bestimmt wird. Der Phosphorgehalt des Kupfers oder der Kupferlegierung liegt im Bereich von 0,08 bis 0,15 % und wird fotometrisch bestimmt während der Sauerstoffgehalt im Bereich von 0,2 bis 0,3 % liegt und durch Heißextraktion im Inertgasstrom bestimmt wird. Überraschend zeigte sich, daß ein Phosphorgehalt von vorzugsweise 0,10 bis 0,12 % als Desoxidationsmittel positive Auswirkungen auf das Oxidationsverhalten der aufgetragenen Kupferschicht ausübt. Neben reinem Kupfer können auch Kupferlegierungen verwendet werden, wie z.B. Kupfer-Zink, Kupfer-Zinn, Kupfer-Aluminium, Kupfer-Nickel oder Kupfer-Nickel-Zink, die zusätzlich weitere Legierungsbestandteile wie z.B. Eisen, Mangan, Silizium oder Blei enthalten können.

Bei dem Plasmaspritzverfahren wird als Plasmagas ein Inertgas oder eine Inertgasmischung verwendet, vorzugsweise Argon in einer Menge im Bereich von 30 bis 60 l/min. Die elektrische Leistung des Plasmabrenners beträgt bevorzugt 10 bis 15 kW, besonders bevorzugt 12 kW. Der Brenner wird an dem rotationssymmetrischen Grundkörper in einem Abstand im Bereich von 40 bis 100 mm, vorzugsweise von 40 bis 70 mm, mit einer Geschwindigkeit von 10 bis 100 mm/min vorbeibewegt. Unter derartigen Bedingungen wird eine Auftragsrate im Bereich von 2 bis 8 kg/h erreicht.

Der Grundkörper wird während des Beschichtungsvorganges, um die Oxidbildung gering zu halten und um Eigenspannungen sowohl in der Beschichtung, als auch im Grundkörper vorzubeugen, vorzugsweise gekühlt. Zu diesem Zweck wird bevorzugt CO₂ in fein kristalliner Form bei einem hohen Druck von circa 40 bis 60 bar eingesetzt. Es ist zwar bekannt, daß CO₂ zur Kühlung beim thermischen Spritzen Verwendung findet, jedoch ist es für den Fachmann überraschend, daß gleichzeitig ein Strahlen der Oberfläche durch CO₂ stattfindet, wodurch erreicht wird, daß eine Einbettung stark oxidierter, störender Kleinstpartikel in die Beschichtung unterbunden wird.

Die Mikrokörnung des Kupferpulvers bewirkt, daß der Plasmaprozeß bei niederer Energie betrieben werden kann. Durch Aufziehen des Grundkörpers auf einen Träger aus gut wärmeleitendem Metall, beispielsweise Aluminium, wird eine gute Wärmeabfuhr während der Beschichtung erzielt. Kupferschichten, die wie vorstehend beschrieben aufgetragen sind, können in einem Arbeitsgang eine Schichtdicke im Bereich von 50 bis 500 µm aufweisen, vorzugsweise von 100 bis 300 µm, wobei die Dickengleichmäßigkeit nur noch um 5 bis 10 % schwankt. Die Auftragung in einer Lage bewirkt, daß die Schicht keine oxidischen Zwischenlagen aufweist. Die Kupferschicht läßt sich besonders gut zu einem maßgenauen Körper durch Drehen bearbeiten. Es werden porenfreie, gleichmäßige Oberflächen mit Rauheiten von Rₐ ≤ 0,1 µm erreicht.

Für die fertige Druckwalze wird die Kupferschicht noch mechanisch oder mit Hilfe der Lasertechnologie strukturiert. Die Hülse kann formschlüssig auf einen Druckzylinder, z.B. aus Metall, aufgezogen werden.

### Beispiel 1

Ein Grundkörper aus Polyamid 6 mit 65 % Glasfaseranteil mit einem Innendurchmesser von 100 mm, einer Länge von 800 mm und einer Wanddicke von 1,8 mm wurde auf einem metallischen Träger aus Aluminium bei gleichmäßiger Rotation in einer Wickelmaschine hergestellt, indem zunächst das glasfaserverstärkte Polyamidmaterial in Umfangsrichtung in einem Winkel von nahezu 90°, bezogen auf die Achse des rotierenden Körpers, gewickelt wurde (= "90°-Lage"). Die Bandablegegeschwindigkeit betrug 0,3 m/s, bei einer Bandspannung von 50 N/mm². Die Kunststoffmatrix des Faserverbundbandes wurde mit Hilfe eines Gasbrenners in einen schmelzflüssigen Zustand versetzt.

Nach den "90°-Lagen" wurden Kreuzwicklungen mit einem variablen Winkel von ± 55° aus einem Faserverbundwerkstoff aus Polyamid 6 mit 65 Gew. % Glasfaser aufgebracht und anschließend wurde die noch schmelzflüssige beziehungsweise plastifizierbare Matrix durch eine zusätzliche Andrück- und Glättungsrolle geglättet.

Die matrixreiche Oberfläche wurde dann zur Auftragung der Kupferschicht durch Sandstrahlen aufgerauht. Als Strahlungsmittel wurde Elektrokorund verwendet, ein Aluminiumoxidpulver mit einem Anteil von 3 % Titandioxid und einer Korngröße im Bereich von 63 bis 149 µm. Der Strahldruck betrug 2 bar bei einem Strahlabstand von 80 mm und bei einem Strahldüsendurchmesser von 4 mm. Nach dem Aufrauhen wurde die Oberfläche mit gereinigter Druckluft gereinigt. Die so behandelte Oberfläche des Grundkörpers wurde durch Plasmaspritzen mit einem Kupferpulver mit einer Korngröße D₅₀ im Bereich von 8 bis 10 µm beschichtet. Als Plasmagas wurde Argon verwendet. Die Brennerleistung betrug 12 kW und der Brenner wurde in einem Abstand von 60 mm mit einer Geschwindigkeit von 100 mm/min über den mit einer Drehzahl von 300 U/min rotierenden Grundkörper hinwegbewegt. Die Oberfläche des Grundkörpers wurde dabei im Bereich der Plasmaflamme mit CO₂ unter einem Druck von 60 bar gekühlt und nicht haftendes Material durch Strahlen mit CO₂-Schnee entfernt.

Die so hergestellte Kupferschicht hatte eine Schichtdicke von 300 µm. Die Kupferoberfläche ließ sich sehr gut mit polykristallinem Diamant mechanisch bearbeiten. Nach einer Durchmesserverringerung von 0,15 mm wurde eine porenfreie Oberfläche mit einer Rauheit Rₐ von 0,1 µm erreicht, gemessen nach DIN 4768. Die Formabweichung der fertigen Hülse betrug 0,02 mm, während ihre Lageabweichung 0,03 mm betrug, jeweils bestimmt nach DIN ISO 1101.

Die so hergestellte Hülse wurde pneumatisch mit Druckluft von dem Metallträger entfernt und über einen Zeitraum von 4 Wochen gelagert. Dann wurde die Hülse erneut auf den Träger aufgezogen und ergab die gleiche Form- und Lageabweichung wie bei der urprünglichen Herstellung.

Zur noch deutlicheren Veranschaulichung der Neuerung ist eine Figur beigefügt, die eine Druckwalze in schräger Ansicht zeigt. Mit Bezugszeichen ist die Druckwalze 1 hervorgehoben und in der Vergrößerung ist der Kernzylinder 2 mit einer Bohrung 3 zur pneumatischen Entfernung der Hülse aus faserverstärktem thermoplastischem Grundkörper 4 mit der Kupferschicht 5 zu erkennen.

## Patentansprüche

1. Druckwalze umfassend einen Kernzylinder und eine Hülse aus Kunststoff, dadurch gekennzeichnet, daß die Hülse einen rohrförmigen Grundkörper aus einem thermoplastischen faserverstärkten Kunststoffmaterial umfasst und daß der Grundkörper auf seiner äußeren Oberfläche mit einer durch Plasmaspritzen oder Hochgeschwindigkeitsflammspritzen von Pulver mit einem Teilchendurchmesser D₅₀ von ≤ 20 µm erzeugten Schicht aus Kupfer oder einer Kupferlegierung direkt überzogen ist.

2. Druckwalze nach Anspruch 1, dadurch gekennzeichnet, daß der Kernzylinder als Hohlkörper aus Metall oder thermoplastischen oder duroplastischen Faserverbundstoffen ausgebildet ist.

3. Druckwalze nach Anspruch 2, dadurch gekennzeichnet, daß der Kernzylinder an wenigstens einer Stirnseite verjüngt ist und entlang seiner Längsachse radiale Bohrungen aufweist.

4. Druckwalze nach einem der Ansprüche 1 bis 3, dadurch gekennzeichnet, daß das thermoplastische faserverstärkte Material in Form von imprägnierten Bändern oder Geweben Kohlenstoff-, Glas-, Aramid-, Metall-, Keramik-, Bor- oder auch andere Fasern als Endlos- oder Langfasern enthält, wobei der Faseranteil 30 bis 80 Gew.-%, vorzugsweise 50 bis 75 Gew.-% beträgt.

5. Druckwalze nach einem der Ansprüche 1 bis 4, dadurch gekennzeichnet, daß der thermoplastische Kunststoff Polypropylen (PP), Polyamide (PA) wie Polyhexamethylenadipinsäureamid oder Poly-ε-caprolactam, Hochdruck- oder Niederdruckpolyethylen (PE), Polyphenylensulfid (PPS), Polycarbonat (PC), Polyoxymethylen (POM), Polyetheretherketone oder thermoplastische Polyester wie Polyethylenterephthalat oder Polybutylenterephthalat oder Mischungen von diesen enthält.

6. Druckwalze nach einem der Ansprüche 1 bis 5, dadurch gekennzeichnet, daß die plasmagespritzte Kupfer- oder Kupferlegierungsschicht auf der matrixreichen äußeren Oberfläche des Grundkörpers der Hülse eine Schichtdicke im Bereich von 50 bis 500 µm, vorzugsweise von 100 bis 300 µm, besitzt.

7. Druckwalze nach einem der Ansprüche 1 bis 6, dadurch gekennzeichnet, daß die Kupfer- oder Kupferlegierungsschicht eine homogene Struktur ohne oxidische Zwischenlagen, eine porenfreie Oberfläche und eine Oberflächenrauhheit im Bereich von Rₐ ≤ 0,1 µm besitzt.

8. Druckwalze nach einem der Ansprüche 1 bis 7, dadurch gekennzeichnet, daß die Kupferlegierung zusätzlich die Metalle Zink, Zinn, Eisen, Nickel, Mangan, Silizium, Aluminium, Blei oder Mischungen von diesen enthält.

9. Druckwalze nach einem der Ansprüche 1 bis 8, dadurch gekennzeichnet, daß sie eine Lageabweichung im Bereich von 0,02 bis 0,04 mm und eine Formabweichung im Bereich von 0,01 bis 0,03 mm besitzt.

## Claims

1. A printing roller, comprising a core cylinder and a sleeve of plastic, wherein the sleeve comprises a tubular base body of a fiber-reinforced thermoplastic material and wherein the base body is directly coated on its outer surface with a layer of copper or a copper alloy produced by plasma-spraying or high-speed flame-spraying of powder having a particle diameter D₅₀ of ≤ 20 µm.

2. The printing roller as claimed in claim 1, wherein the core cylinder is formed as a hollow body of metal or of thermoplastic or thermosetting fiber composites.

3. The printing roller as claimed in claim 2, wherein the core cylinder is tapered on at least one end face and has radial bores along its longitudinal axis.

4. The printing roller as claimed in any of claims 1 to 3, wherein the fiber-reinforced thermoplastic material contains carbon fibers, glass fibers, aramid fibers, metal fibers, ceramic fibers, boron fibers or else other fibers as endless fibers or long fibers in the form of impregnated strips or fabrics, the fiber content being 30 to 80 % by weight, preferably 50 to 75 % by weight.

5. The printing roller as claimed in any of claims 1 to 4, wherein the thermoplastic comprises polypropylene (PP), polyamides (PA) such as polyhexamethylene-adipamide or poly-ε-caprolactam, high-pressure or low-pressure polyethylene (PE), poly(phenylene sulfide) (PPS), polycarbonate (PC), polyoxymethylene (POM), polyether-ether-ketones or thermoplastic polyesters such as poly(ethylene terephthalate) or poly(butylene terephthalate), or mixtures thereof.

6. The printing roller as claimed in any of claims 1 to 5, wherein the plasma-sprayed layer of copper or copper alloy on the matrix-rich outer surface of the base body of the sleeve has a layer thickness in the range from 50 to 500 µm, preferably from 100 to 300 µm.

7. The printing roller as claimed in any of claims 1 to 6, wherein the layer of copper or copper alloy has a homogeneous structure without oxide interlayers, a pore-free surface and a surface roughness in the range of Rₐ ≤ 0.1 µm.

8. The printing roller as claimed in any of claims 1 to 7, wherein the copper alloy additionally contains the metals zinc, tin, iron, nickel, manganese, silicon, aluminum, lead or mixtures thereof.

9. The printing roller as claimed in any of claims 1 to 8, which shows a positional deviation in the range from 0.02 to 0.04 mm and a dimensional deviation in the range from 0.01 to 0.03 mm.

## Revendications

1. Rouleau d'impression comprenant un cylindre de coeur et une gaine en un matériau plastique, caractérisé en ce que la gaine comporte un corps de base tubulaire en un matériau plastique thermoplastique renforcé par des fibres, et que le corps de base est directement revêtu, sur sa surface extérieure, d'une couche de cuivre ou d'un alliage de cuivre, réalisée par jet de plasma ou pulvérisation à la flamme à grande vitesse d'une poudre ayant une granulométrie D₅₀ ≤ 20 µm.

2. Rouleau d'impression selon la revendication 1, caractérisé en ce que le cylindre de coeur est conçu comme un corps creux en métal ou en des matériaux composites fibreux thermoplastiques ou thermodurcissables.

3. Rouleau d'impression selon la revendication 2, caractérisé en ce que le cylindre de coeur est rétréci sur au moins une face frontale, et comporte des trous radiaux le long de son axe longitudinal.

4. Rouleau d'impression selon l'une des revendications 1 à 3, caractérisé en ce que le matériau thermoplastique renforcé par des fibres, sous forme de tissus ou bandes imprégnés, contient des fibres de carbone, de verre, d'aramide, métalliques, céramiques, de bore, ou aussi d'autres fibres sous forme de fibres longues ou continues, la proportion des fibres étant de 30 à 80 % en poids et de préférence de 50 à 75 % en poids.

5. Rouleau d'impression selon l'une des revendications 1 à 4, caractérisé en ce que le matériau thermoplastique contient du polypropylène (PP), des polyamides (PA) tels que le polyhexaméthylène-adipamide ou du poly-ε-caprolactame, du polyéthylène (PE) haute pression ou basse pression, du polysulfure de phénylène (PPS), du polycarbonate (PC), du polyoxyméthylène (POM), des polyétheréthercétones ou des polyesters thermoplastiques tels que le polytéréphtalate d'éthylène ou le polytéréphtalate de butylène ou des mélanges de ceux-ci.

6. Rouleau d'impression selon l'une des revendications 1 à 5, caractérisé en ce que la couche de cuivre ou d'alliage de cuivre appliquée au jet de plasma se trouvant sur la surface extérieure à haute teneur en matrice du corps de base de la gaine a une épaisseur de couche comprise entre 50 et 500 µm et de préférence de 100 à 300 µm.

7. Rouleau d'impression selon l'une des revendications 1 à 6, caractérisé en ce que la couche de cuivre ou d'alliage de cuivre présente une structure homogène sans couches intermédiaires d'oxydes, une surface exempte de pores et une rugosité superficielle Rₐ ≤ 0,1 µm.

8. Rouleau d'impression selon l'une des revendications 1 à 7, caractérisé en ce que l'alliage de cuivre contient en outre les métaux zinc, étain, fer, nickel, manganèse, silicium, aluminium, plomb, ou des mélanges de ceux-ci.

9. Rouleau d'impression selon l'une des revendications 1 à 8, caractérisé en ce qu'il présente un écart en position de 0,02 à 0,04 mm et un écart de forme de 0,01 à 0,03 mm.
